# EUROPÄISCHE PATENTSCHRIFT

(11) **EP 1 899 502 B1**
(45) Veröffentlichungstag und Bekanntmachung des Hinweises auf die Patenterteilung: **25.10.2017**
(21) Anmeldenummer: 06754658.0
(22) Anmeldetag: 03.07.2006
(51) Int. Cl.: C23F 13/06

(54) **VERFAHREN ZUM KATHODISCHEN KORROSIONSSCHUTZ DER BEWEHRUNGEN VON STAHLBETONBAUWERKEN**
METHOD FOR THE CATHODIC PROTECTION OF THE REINFORCEMENTS OF FERROCONCRETE EDIFICES AGAINST CORROSION
PROCEDE DE PROTECTION CATHOTIQUE CONTRE LA CORROSION D'ARMATURES DE CONSTRUCTIONS EN BETON ARME

(30) Priorität: 05.07.2005 DE 102005031350
(43) Veröffentlichungstag der Anmeldung: 19.03.2008
(73) Patentinhaber: PCI Augsburg GmbH, 86159 Augsburg (DE)
(72) Erfinder: GRONVOLD, Frits, O., DK-2625 Vallensbaek (DK)
(74) Vertreter: Maiwald Patentanwalts GmbH
(86) Internationale Anmeldenummer: PCT/EP2006/006457
(87) Internationale Veröffentlichungsnummer: WO 2007/003396

(56) Entgegenhaltungen:
- WO-A-03/027356
- GB-A- 2 389 591
- US-A- 5 183 694
- US-A- 5 650 060

## Beschreibung

Die vorliegende Erfindung betrifft ein Verfahren zum kathodischen Korrosionsschutz der Bewehrungen von Stahlbetonbauwerken, im Bereich von Konstruktionsfugen wies Dehn- und Bewegungsfugen.

Standsicherheit und Nutzungsdauer von Stahlbetonbauwerken hängen wesentlich vom Korrosionsschutz des eingesetzten Bewehrungsstahls ab. Normalerweise führt die natürliche Alkalität des Betons zur Passivierung von Stahloberflächen, so dass eine Korrosion in der Regel ausgeschlossen ist. Durch den Einfluss des Kohlendioxids der Luft kann es aber zur sog. Carbonatisierung kommen, wobei sich Kohlendioxid aus der Atmosphäre im feuchten Zementstein löst und Kohlensäure bildet. Dadurch wird die Alkalität des Betons reduziert, weil Calciumhydroxid hierbei in Calciumcarbonat umgewandet wird.

Sobald dieser fortschreitende Prozess den Bewehrungsstahl erreicht (dies geschieht relativ schnell bei geringer Bewehrungsüberdeckung), wird der rostschützende korrosionsschützende Passivierungsfilm des Bewehrungsstahls zerstört. In Gegenwart von Wasser und Sauerstoff kommt es zur Bildung von Oxidationsprodukten des Bewehrungsstahls. Dadurch wird die Struktur des Stahls zerstört; aufgrund des größeren Volumens der Oxidationsprodukte kommt es darüber hinaus im Beton zur Rissbildungen und Abplatzungen.

Zusätzlich zu Kohlendioxid kann die Passivierungsschicht des Bewehrungsstahls in Beton auch durch die Gegenwart von Chloriden zerstört werden. Chloride, wie sie z. B. als Auftausalze verwendet werden, können in Beton eindringen und die Korrosion von Bewehrungsstahl sogar unter hochalkalischen Bedingungen hervorrufen. Die Wahrscheinlichkeit der Korrosion steigt dabei mit der Chloridmenge. Auch die Chloridkorrosion kann nur stattfinden, wenn ausreichend Wasser und Sauerstoff in der Umgebung des Bewehrungsstahls vorhanden sind.

Zur Korrosionsverhinderung von Stahlbetonbauwerken gibt es deshalb verschiedene Methoden, z. B. durch nachträgliche Beschichtung des Bewehrungsstahls mit korrosionsschützenden Anstrichen bzw. durch Imprägnierung mit ebenfalls rostverhindernden Chemikalien.

Eine weitere Möglichkeit Bewehrungskorrosion zu verhindern/minimieren, ist das Bauwerk selbst vor Feuchtigkeitseintritt zu schützen. Dies kann durch wasserdichte Anstriche oder Imprägnierungen geschehen. Insbesondere das Aufbringen von sog. Hydrophobierungsmitteln (Silan/Polysiloxan-Lösungen) auf die Betonoberfläche ist Stand der Technik. Nachteilig ist hier, dass diese nicht Wasserdampf-/CO₂-dicht sind und somit die beschriebenen Vorgänge der Carbonatisierung nur verlangsamen, aber nicht vollkommen verhindern können. Auch müssen diese Anstriche/Imprägnierungen immer wieder erneuert werden, um die Wirksamkeit dauerhaft zu sichern.

Als elektrochemische Methode ist der so genannte kathodische Korrosionsschutz (KKS) seit mehr als 30 Jahren etabliert. Wie bereits beschrieben, kommt es beim Vorliegen ungünstiger Parameter (Chloridbelastung, Carbonatisierung) zur partiellen Korrosion der Stahlbewehrungen. Dabei bildet der Korrosionsherd die Anode und der danebenliegende noch nicht korrodierte Stahl bildet die Kathode, das heißt ein Korrosionsstrom fließt im Beton. Dieser führt zu weiteren beschleunigten Korrosion des Bewehrungsstahls. Dabei ist die Metallauflösung die anodische und die Sauerstoffreduktion die kathodische Teilreaktion.

Das Prinzip des KKS beruht darauf, dass die anodische Teilreaktion, nämlich die Eisenauflösung, durch einen entgegengesetzt gerichteten Gleichstrom unterbunden wird. Durch das Anlegen eines Schutzstromes wird dabei der Bewehrungsstahl polarisiert, d. h. das Stahl/Betonpotential wird in die negative Richtung verschoben. Deshalb wird diese Art des Korrosionsschutzes auch als kathodischer Korrosionsschutz bezeichnet.

Der notwendige Schutzstrom kann beim KKS durch verschiedene Systeme impliziert werden. Eine Möglichkeit ist die Verwendung so genannter Diskretanoden. Diese werden in der Nähe der Stahlbewehrungen in den Beton eingebracht. Über diese wird durch Anlegen einer externen Gleichstromquelle das Stahl/Betonpotential in die benötigte negative Richtung verschoben.

Für das Funktionieren der Methode ist es wichtig, dass die Anoden in unmittelbarer Nähe zu allen Bewehrungsstählen angebracht werden. Dies ist in den Bereichen relativ gut zu erreichen, in denen der Bewehrungsstahl nahe an der Betonoberfläche (z. B. an Fahrbahndecken) eingebracht ist.

In den Bereichen, wo die Stahlbewehrungen tiefer in die Betonteile eingebracht sind, ist dies jedoch mit einem erheblichen Aufwand verbunden. Besonders in Bereichen von Betonträgerteilen ist dies der Fall, da diese in der Regel durch sog. Konstruktionsfugen getrennt sind. Diese Konstruktionsfugen sind durch Dichtmaterialien oberflächlich verschlossen, um das Eindringen von Feuchtigkeit und Salzen (Streusalz bei Fahrbahnen) zu verhindern. Durch Undichtigkeiten dieser Abdichtungen kommt es in der Praxis jedoch sehr häufig zum Eindringen von Wasser und Salzen, die zur Korrosion der Bewehrung in den Trägern führt. Um hier mit Hilfe von KKS-Korrosionsschutz einen zuverlässigen Schutz zu erreichen, ist es Stand der Technik, auf beiden Seiten der Konstruktionsfugen tiefe Bohrlöcher anzubringen und hier die entsprechenden Anoden einzubringen. Zur Aufnahme der Anoden bzw. Stabanoden müssen beidseitig, in der Regel alle 20 bis 30 cm, Bohrlöcher angebracht werden. Dabei ist besonders darauf zu achten, dass das Bohrloch in unmittelbarer Nähe der Bewehrung angebracht wird und die Bewehrung dabei nicht verletzt wird, da es sonst zu einem Kurzschluss und zur Unwirksamkeit der Methode kommt.

Die Bewehrung selbst wirkt bei der kathodischen Korrosionsschutzmethode als Kathode und darf deshalb nicht in direkten Kontakt mit der Stabanode kommen. Dieses Verfahren ist sehr Arbeits- und damit kostenintensiv.

Gemäß der GB 2 389 591 A wurde vorgeschlagen, die Anoden mit einem deformierbaren, vorzugsweise plastischen Polymermaterial (bspw. auf PU-Basis) zu verbinden und anschließend die Anoden mit dem deformierbaren Material in die Konstruktionsfuge von Betonbauwerksteilen einzupressen, um auf diese Weise einen elektrischen Kontakt mit der Betonoberfläche herzustellen.

Auch dieses Verfahren ist relativ aufwendig und kostenintensiv. Außerdem ist die Zuverlässigkeit der entsprechenden Methode nicht über die gesamte Anwendungsdauer in zufriedenstellender Weise gegeben.

Der vorliegenden Erfindung lag daher die Aufgabe zugrunde, ein Verfahren zum kathodischen Korrosionsschutz der Bewehrungen von Stahlbetonbauwerken zu entwickeln, welches die genannten Nachteile des Standes der Technik nicht aufweist, sondern eine kostengünstige und zuverlässige Methode zum kathodischen Korrosionsschutz der Stahlbewehrungen von Betonwerken ermöglicht.

Diese Aufgabe wurde erfindungsgemäß dadurch gelöst, dass man
a) eine Seite der Konstruktionsfugen der Betonträgerteile abdichtet,
b) die KKS-Anoden in die Konstruktionsfugen einbringt,
c) in die einseitig verschlossenen Fugen ein ionisch leitfähiges Gel einbringt und
d) ggf. die Konstruktionsfugen vollständig abdichtet.

Es hat sich nämlich überraschenderweise gezeigt, dass man mit Hilfe des ionisch leitfähigen Gels die notwenige elektrische Leitfähigkeit über die gesamte Anwendungsdauer zuverlässig gewährleisten kann, welches eine Grundvoraussetzung für einen effektiven und zuverlässigen Korrosionsschutz der Stahlbewehrungen von Betonwerken darstellt.

Das Verfahren entsprechend der vorliegenden Erfindung umfasst somit mindestens drei Stufen. Im ersten Schritt a) wird eine Seite der Konstruktionsfugen der Betonträgerteile abgedichtet, wobei man diese Abdichtung der Fugen vorzugsweise mit Hilfe von chemikalienbeständigen Dichtstoffen, eines speziell angepassten Fugenprofils oder eines aufgeklebten Fugenbandes vornimmt.

Bei den chemikalienbeständigen Dichtstoffen können Produkte auf Basis von Silikon, Polyurethan, Acrylat, silylmodifizierte Polymere (SMP), Bitumen, MS-Polymer, Epoxid und Polysulfid zum Einsatz kommen. Die Fugenbänder, die vorzugsweise in Form von Gewebebändern eingesetzt werden, können aus denselben Materialien wie die Dichtstoffe bestehen. Als bevorzugt sind jedoch Kautschuk-Mischungen, wie Silikon-Kautschuk, Acryl-Kautschuk sowie Bitumen-Kautschuk anzusehen. Auf diese Weise werden die Konstruktionsfugen an einer Seite wasserdicht verschlossen, so dass ein flüssigkeitsdichter Spalt zur Aufnahme der Anoden entsteht.

Im nachfolgenden Schritt b) werden die KKS-Anoden dann in die Konstruktionsfugen eingebracht. Die entsprechenden Anoden können hierbei aus den üblichen Materialien bestehen, wie z. B. sog. MMO (Mixed Metal Oxide)-Anoden, aktivierte Titanmetall-Anoden, platinierte Niobmetall-Anoden oder leitfähige keramische Anoden auf Basis von Titanoxid. Die Form der entsprechenden KKS-Anoden ist weitgehend unkritisch. So kann ohne weiteres auf bandförmige Anoden (ribbon-mesh) zurückgegriffen werden, doch werden beim erfindungsgemäßen Verfahren bevorzugt die KKS-Anoden in Form von Stabanoden verwendet.

Es ist als erfindungswesentlich anzusehen, dass in der Stufe c) in die einseitig verschlossene Fuge ein ionisch leitfähiges Gel eingebracht wird. Das ionisch leitfähige Gel hat hierbei die Aufgabe, die notwendige elektrische Leitfähigkeit über die gesamte Anwendungsdauer zuverlässig zu gewährleisten. Dazu muss dieses u. a. ein hohes Wasserrückhaltevermögen aufweisen, um ein Austrocknen und damit einen Verlust der Wirksamkeit zu verhindern.

Das ionisch leitfähige Gel, welches sowohl in (halb-)flüssiger als auch in pastöser Form eingesetzt werden kann, besteht vorzugsweise aus 10 bis 90 Gew.-% eines mehrwertigen Alkohols, 0,1 bis 20 Gew.-% Stabilisatoren, 0,01 bis 5 Gew.-% Elektrolyt, 0 bis 50 Gew.-% inerte Füllstoffe sowie als Rest Wasser und ggf. weitere Additive in Form von Verdickungs- und Konservierungsmitteln oder Entschäumern.

Vorzugsweise wird als mehrwertiger Alkohol Ethylenglykol, Propylenglykol, 1,3-Propandiol, 1,2-Butandiol, 2,3-Butandiol oder Glycerin eingesetzt.

Als Stabilisatoren werden insbesondere wasserlösliche, ionische oder nicht-ionische Cellulose-Derivate, wie Methylcellulose (MC), Hydroxyethylcellulose (HEC), Methylhydroxyethylcellulose (MHEC), Methylhydroxypropylcellulose (MHPC), mikrobiell erzeugte Polysaccharide, wie Welan Gum, natürlich vorkommende extraktiv isolierte Polysaccharide (Hydrokolloide) wie Alginate, Xanthane, Carrageenane, Galactomannane verwendet.

Bei den Elektrolyten kommen ein oder mehrere leicht wasserlösliche Salze ausgewählt aus der Gruppe Hydroxide, Nitrite und Nitrate von Natrium, Kalium, Lithium, Calcium und Aluminium bevorzugt zum Einsatz.

Die inerten Füllstoffe mit einer bevorzugten Teilchengröße von 0,1 bis 3 mm bestehen insbesondere aus Calciumcarbonat, Quarz, Aluminiumoxid, Bariumsulfat und Schiefer.

Nach dem Einbringen des ionisch leitfähigen Gels in die einseitig verschlossenen Fugen werden ggf. im letzen Schritt d) die Konstruktionsfugen vollständig abgedichtet, wobei man auf die bereits in Stufe a) beschriebenen chemikalienbeständigen Dichtstoffe, die speziell angepassten Fugenprofile oder der aufgeklebten Fugenbänder zurückgreifen kann. Gemäß dieser bevorzugten Ausführungsform soll verhindert werden, dass nachträglich Wasser in die Konstruktionsfugen eindringen kann.

Das erfindungsgemäße Verfahren bietet den Vorteil, dass mit nur einer Anode beide Seiten der Stahlbetonkonstruktion im Fugenbereich geschützt werden können und dass die Gefahr eines Kurzschlusses durch unbeabsichtigten Kontakt der Anode mit der Stahlbewehrung der Betonwerke von vorneherein ausgeschlossen wird.

Außerdem wird mit Hilfe des erfindungsgemäßen Verfahrens eine sehr kostengünstige und effektive Methode zum kathodischen Korrosionsschutz der Stahlbewehrungen von Betonwerken bereitgestellt, welches auch über eine längere Anwendungsdauer zuverlässig arbeitet.

Das nachfolgende Beispiel soll die Erfindung näher veranschaulichen.

### Beispiel

Das erfindungsgemäße Verfahren wurde an einem Parkdeck, bestehend aus Fertigbeton-Deckenteilen und Fertigbeton-Trägerteilen mit Stahlbewehrung, durchgeführt. Hier wurde an der Stahlbewehrung im Bereich der konstruktiv bedingten Bewegungsfuge, insbesondere durch eindringendes Tausalz, bereits das Fehlen der notwendigen Passivierungsschicht und damit leichte Korrosion an den Trägerteilen vermutet.

Die Konstruktionsfuge wurde in einer Länge von 15 m im Bereich der Trägerunterseite mit einem ca. 20 cm breiten Fugenband (Thoroflex 200 der Fa. Masterbuilders) mit Hilfe eines Epoxidharzklebers (Thoroflex 2000 Adhesive der Fa. Masterbuilders verklebt. Es entstand so ein flüssigkeitsdichter Spalt. Danach wurden der entstandenen Spalt bis zu ca. ¾ der Spalthöhe eine ionisch leitfähiges Gel eingebracht. In das Gel wurden in einem Abstandsintervall von ca. 1 m entlang der Konstruktionsfuge MMO-Primäranoden (Duranode Fa. CPI-GK) so eingebracht, dass sich die Anoden im unteren Drittel der Gelschicht befanden.

Das eingesetzte Gel hatte folgende Zusammensetzung:

| | |
|---|---|
| 0,80 Gew.-% | Stabilisator auf Basis Xanthan Gum |
| 40,00 Gew.-% | Ethylenglykol |
| 0,03 Gew.-% | Calciumnitrat |
| 34,02 Gew.-% | Wasser |
| 0,15 Gew.-% | Konservierungsmittel |
| 25,00 Gew.-% | Füllstoff |

Anschließend wurden die Konstruktionsfugen mit den bereits beschriebenen Dichtbändern Thoroflex 200 (der Firma Masterbuilders) von oben her vollständig abgedichtet. Die Potentialmessung wurde mit Ag/AgCI-Referenz-Elektroden durchgeführt. Die Messpunkte hierfür wurden so gewählt, dass diese an den der Bewegungsfuge angrenzenden Betonträgeroberflächen in einem Abstand 250 und 500 mm zueinander und entlang der 15 m langen Bewegungsfuge einen netzartigen Messbereich bildeten. Eine Potentialmessung vor Inbetriebnahme des Anodensystemes ergab, dass über den gesamten Messbereich Werte von < -300 mV gemessen wurden und somit bereits Bewehrungsstahlkorrosion vorhanden war. An die MMO-Anoden wurde ein Gleichstrom mit einer Spannung von 3 V und einem Stromfluss von 100 mA angelegt, was ungefähr der erforderlichen Stromdichte von 10 bis 15 mA/m2 Bewehrungsstahl entspricht. Der Strom wurde an die Anoden über einen Zeitraum von 2 ½ Monaten angelegt. Nach Anschalten des Anodensystems wurde sofort eine langsame Verschiebung des Potentials in den negativen Bereich festgestellt.

Schließlich wurde das Potential bei eingeschaltetem Strom ("ON-Potential") und nach 4,5 h nach Abschalten des Stromes ("Off-Potential") mit Hilfe der Ag/AgCI-Referenz-Elektroden über den gesamten Messbereich ermittelt. Der Nachweis der Wirksamkeit ist nach EN 12 696 gegeben, wenn die Differenz zwischen ON-Potential und OFF-Potential mindestens 100 mV beträgt. Die geforderte Potentialdifferenz wurde an ca. 75 % der 52 Messstellen erreicht, so dass ein zufrieden stellender Korrosionsschutz gegeben ist.

## Patentansprüche

1. Verfahren zum kathodischen Korrosionsschutz (KKS) von Bewehrungen von Stahlbetonbauwerken, im Bereich von Konstruktionsfugen, **dadurch gekennzeichnet, dass** man
a) eine Seite der Konstruktionsfugen zwischen zwei Betonträgerteilen abdichtet,
b) die KKS-Anoden in die Konstruktionsfugen einbringt,
c) in die einseitig verschlossenen Fugen ein ionisch leitfähiges Gel einbringt und
d) ggf. die Konstruktionsfugen vollständig abdichtet.

2. Verfahren nach Anspruch 1, **dadurch gekennzeichnet, dass** man die Abdichtung der Fugen in den Stufen a) und d) mit Hilfe von chemikalienbeständigen Dichtstoffen, eines speziell angepassten Fugenprofils oder eines aufgeklebten Fugenbandes vornimmt.

3. Verfahren nach Anspruch 1 oder 2, **dadurch gekennzeichnet, dass** als KKS-Anoden sog. MMO (Mixed Metal Oxide)-Anoden, aktivierte Titanmetall-Anoden, platinierte Niobmetall-Anoden oder leitfähige keramische Anoden auf Basis von Titanoxid eingesetzt werden.

4. Verfahren nach einem der Ansprüche 1 bis 3, **dadurch gekennzeichnet, dass** die KKS-Anoden in Form von Stabanoden verwendet werden.

5. Verfahren nach einem der Ansprüche 1 bis 4, **dadurch gekennzeichnet, dass** das leitfähige Gel ein hohes Wasserrückhaltevermögen aufweist.

6. Verfahren nach einem der Ansprüche 1 bis 5, **dadurch gekennzeichnet, dass** das Gel in flüssiger, halbflüssiger oder pastöser Form verwendet wird.

7. Verfahren nach einem der Ansprüche 1 bis 6, **dadurch gekennzeichnet, dass** das Gel 10 bis 90 Gew.-% eines mehrwertigen Alkohols, 0,1 bis 20 Gew.-% Stabilisatoren, 0,01 bis 5 Gew.-% Elektrolyt, 0 bis 50 Gew.-% inerte Füllstoffe sowie als Rest Wasser und ggf. weitere Additive in Form von Verdickungs- und Konservierungsmitteln oder Entschäumern enthält.

8. Verfahren nach Anspruch 7, **dadurch gekennzeichnet, dass** als mehrwertiger Alkohol Ethylenglykol, Propylenglykol, 1,3-Propandiol, 1,2-Butandiol, 2,3-Butandiol oder Glycerin eingesetzt wird.

9. Verfahren nach einem der Ansprüche 7 und 8, **dadurch gekennzeichnet, dass** man als Stabilisatoren wasserlösliche, ionische oder nicht-ionische Cellulose-Derivate, wie Methylcellulose (MC), Hydroxyethylcellulose (HEC), Methylhydroxyethylcellulose (MHEC), Methylhydroxypropylcellulose (MHPC), mikrobiell erzeugte Polysaccharide, wie Welan Gum, natürlich vorkommende extraktiv isolierte Polysaccharide (Hydrokolloide) wie Alginate, Xanthane, Carrageenane, Galactomannane verwendet.

10. Verfahren nach Anspruch 7, **dadurch gekennzeichnet, dass** als Elektrolyt ein oder mehrere leicht wasserlösliche Salze ausgewählt aus der Gruppe umfassend Hydroxide, Nitrite und Nitrate von Natrium, Kalium, Lithium, Calcium und Aluminium zum Einsatz kommen.

11. Verfahren nach Anspruch 7, **dadurch gekennzeichnet, dass** die inerten Füllstoffe aus Calciumcarbonat, Quarz, Aluminiumoxid, Bariumsulfat und Schiefer bestehen.

12. Verfahren nach Anspruch 11, **dadurch gekennzeichnet, dass** die inerten Füllstoffe eine Teilchengröße von 0,1 bis 3 mm aufweisen.

## Claims

1. A method for the cathodic corrosion protection (CCP) of reinforcements of ferroconcrete edifices in the region of construction joints, wherein
a) one side of the construction joints between two concrete supporting elements is sealed,
b) the CCP anodes are introduced into the construction joints,
c) an ionically conductive gel is introduced into the joints closed on one side, and
d) optionally the construction joints are sealed completely.

2. The method according to claim 1, wherein the sealing of the joints in steps a) and d) is carried out by means of chemical-resistant sealing materials, a specially adapted joint profile, or an adhered bonding tape.

3. The method according to claim 1 or 2, wherein there are used as the CCP anodes so-called MMO (mixed metal oxide) anodes, activated titanium metal anodes, platinized niobium metal anodes, or conductive ceramics anodes based on titanium oxide.

4. The method according to one of claims 1 to 3, wherein the CCP anodes are used in the form of rod anodes.

5. The method according to one of claims 1 to 4, wherein the conductive gel has a high water retention capacity.

6. The method according to one of claims 1 to 5, wherein the gel is used in liquid, semi-liquid or pasty form.

7. The method according to one of claims 1 to 6, wherein the gel comprises from 10 to 90% by weight of a polyhydric alcohol, from 0.1 to 20% by weight stabilizers, from 0.01 to 5% by weight electrolyte, from 0 to 50% by weight inert fillers and, as the remainder, water and optionally further additives in the form of thickeners and preservatives or antifoams.

8. The method according to claim 7, wherein there is used as the polyhydric alcohol ethylene glycol, propylene glycol, 1,3-propanediol, 1,2-butanediol, 2,3-butanediol or glycerol.

9. The method according to either claim 7 or 8, wherein there are used as stabilizers water-soluble, ionic or non-ionic cellulose derivatives, such as methylcellulose (MC), hydroxyethylcellulose (HEC), methylhydroxyethylcellulose (MHEC), methylhydroxypropylcellulose (MHPC), microbially produced polysaccharides, such as welan gum, naturally occurring polysaccharides (hydrocolloids) produced by extraction, such as alginates, xanthans, carrageenans, galactomannans.

10. The method according to claim 7, wherein there are used as the electrolyte one or more readily water-soluble salts selected from the group comprising hydroxides, nitrites and nitrates of sodium, potassium, lithium, calcium and aluminum.

11. The method according to claim 7, wherein the inert fillers consist of calcium carbonate, quartz, aluminum oxide, barium sulfate and shale.

12. The method according to claim 11, wherein the inert fillers have a particle size of from 0.1 to 3 mm.

## Revendications

1. Procédé de protection cathodique contre la corrosion (KKS) d'armatures de constructions en béton armé, dans la zone des joints de construction, **caractérisé en ce que**
a) un côté des joints de construction entre deux parties supports en béton est étanchéifié,
b) les anodes de protection cathodique contre la corrosion sont introduites dans les joints de construction,
c) un gel conducteur ionique est introduit dans les joints fermés d'un côté, et
d) les joints de construction sont éventuellement complètement étanchéifiés.

2. Procédé selon la revendication 1, **caractérisé en ce que** l'étanchéification des joints aux étapes a) et d) est réalisée à l'aide d'agents d'étanchéité résistants aux produits chimiques, d'un profil de joint spécialement adapté ou d'une bande d'étanchéité collée.

3. Procédé selon la revendication 1 ou 2, **caractérisé en ce que** des anodes dites MMO (Mixed Metal Oxide), des anodes en titane métallique activé, des anodes en niobium métallique platiné ou des anodes céramiques conductrices à base d'oxyde de titane sont utilisées en tant qu'anodes de protection cathodique contre la corrosion.

4. Procédé selon l'une quelconque des revendications 1 à 3, **caractérisé en ce que** les anodes de protection cathodique contre la corrosion sont utilisées sous la forme d'anodes en barre.

5. Procédé selon l'une quelconque des revendications 1 à 4, **caractérisé en ce que** le gel conducteur présente une capacité de rétention de l'eau élevée.

6. Procédé selon l'une quelconque des revendications 1 à 5, **caractérisé en ce que** le gel est utilisé sous forme liquide, semi-liquide ou pâteuse.

7. Procédé selon l'une quelconque des revendications 1 à 6, **caractérisé en ce que** le gel contient 10 à 90 % en poids d'un alcool polyvalent, 0,1 à 20 % en poids de stabilisateurs, 0,01 à 5 % en poids d'électrolyte, 0 à 50 % en poids de charges inertes, le reste étant de l'eau et éventuellement d'autres additifs sous la forme d'épaississants et de conservateurs ou d'antimousses.

8. Procédé selon la revendication 7, **caractérisé en ce que** de l'éthylène glycol, du propylène glycol, du 1,3-propanediol, du 1,2-butanediol, du 2,3-butanediol ou de la glycérine est utilisé en tant qu'alcool polyvalent.

9. Procédé selon l'une quelconque des revendications 7 et 8, **caractérisé en ce que** des dérivés de cellulose solubles dans l'eau, ioniques ou non ioniques, tels que la méthylcellulose (MC), l'hydroxyéthylcellulose (HEC), la méthylhydroxyéthylcellulose (MHEC), la méthylhydroxypropylcellulose (MHPC), les polysaccharides générés par voie microbienne, tels que la gomme welan, les polysaccharides naturels isolés par extraction (hydrocolloïdes), tels que les alginates, les xanthanes, les carraghénanes, les galactomannanes, sont utilisés en tant que stabilisateurs.

10. Procédé selon la revendication 7, **caractérisé en ce qu'**un ou plusieurs sels facilement solubles dans l'eau choisis dans le groupe comprenant les hydroxydes, les nitrites et les nitrates de sodium, de potassium, de lithium, de calcium et d'aluminium sont utilisés en tant qu'électrolyte.

11. Procédé selon la revendication 7, **caractérisé en ce que** les charges inertes sont constituées de carbonate de calcium, de quartz, d'oxyde d'aluminium, de sulfate de baryum et de schiste.

12. Procédé selon la revendication 11, **caractérisé en ce que** les charges inertes présentent une taille de particule de 0,1 à 3 mm.
